# EUROPÄISCHE PATENTSCHRIFT

(11) **EP 0 522 395 B1**
(45) Veröffentlichungstag und Bekanntmachung des Hinweises auf die Patenterteilung: **14.12.1994**
(21) Anmeldenummer: 92110957.5
(22) Anmeldetag: 29.06.1992
(51) Int. Cl.: D06P 1/50

(54) **Verwendung von anionischen Cellulosemischethern im Textildruck**
Use of anionic cellulose mixed ethers in textile printing
Utilisation d'un mélange d'éthers anioniques de cellulose en impression textile

(30) Priorität: 11.07.1991 DE 4122869
(43) Veröffentlichungstag der Anmeldung: 13.01.1993
(73) Patentinhaber: Wolff Walsrode Aktiengesellschaft, D-29655 Walsrode (DE)
(72) Erfinder: Reinhardt, Eugen, W-3030 Walsrode (DE); Kniewske, Reinhard, Dr., W-3032 Fallingbostel (DE); Kiesewetter, René, Dr., W-3040 Soltau-Ahlften (DE); Szablikowski, Klaus, Dr., W-3030 Walsrode (DE)
(74) Vertreter: Braun, Rolf, Dr.

(56) Entgegenhaltungen:
- DE-A- 3 742 104
- M. PETER & H. K. ROUETTE:'Grundlagen der Textilveredlung', Dezember 1989, DEUTSCHER FACHVERLAG, FRANKFURT AM MAIN, S. 297,298,558-564,620-629

## Beschreibung

Die vorliegende Erfindung betrifft den Einsatz von anionischen Cellulosemischethern, bevorzugt Alkylsulfoalkylcelluloseether, insbesondere Methyl-Sulfoethylcelluloseether als Verdickungsmittel im Textildruck.

Die Zusammensetzung von Druckpasten im Textilbereich wird, unabhängig vom verwendeten Farbstoff, durch die Druckart, das Substrat, die Fixier- und die Applikationsmethode bestimmt. Neben Farbstoffen bzw. Chemikalien enthalten alle Druckpasten Verdickungsmittel. Die Verdickungen haben die Aufgabe, der farbstoffhaltigen, wäßrigen Flotte eine pump- und druckbare Konsistenz zu geben. Dabei soll sie einerseits fließfähig und andererseits so unbeweglich sein, daß sie den Farbstoff an der vom Dessin vorgesehenen Stelle festhält und somit einen scharfen Konturenstand vermittelt. Ferner übernimmt das Verdickungsmittel in der Druckpaste Schutzkolloid- und Schutzfilmfunktionen. Über die Regulierung des Feuchtigkeitshaushaltes beeinflußt es nachhaltig die Farbausbeute (P. Habereder, F. Bayerlein in: Handbuch der Textilhilfsmittel; Hgb.: A. Chwala, V. Anger, Verlag Chemie, Weinheim, 1977, Seite 621). Hieraus ergeben sich eine Reihe von Anforderungen, die an Verdickungsmittel und Verdickungen gestellt werden:
Verdickungsmittel und die daraus hergestellten Verdickungen sollen gut lagerfähig sein, wobei auf einen Zusatz von Konservierungsmitteln aus ökonomischen und gesundheitlichen Gründen möglichst verzichtet werden soll. Darüber hinaus müssen Verdickungen mit den entsprechenden Farbstoffen verträglich sein und dürfen nicht mit ihnen reagieren. Um fehlerhafte Drucke, die durch Verstopfungen der Schablonen, Gaze oder Rotationsschablonen entstehen könnten zu vermeiden, müssen die Verdickungen faser- und gelkörperfrei sein. Zur Vermeidung schlechter Druckqualitäten, Griffverhärtungen der bedruckten Stellen sowie zeit- und kostenintensiver Nachbehandlungsprozesse müssen Verdickungen gut auswaschbar sein. Schließlich sollten Verdickungen standardisiert lieferbar und so billig wie möglich sein, da sie dem Textilmaterial keinen höheren Wert verleihen, sondern wieder ausgewaschen werden.

Die Hauptmenge der im Textildruck eingesetzten Verdickungsmittel stellen die Alginate dar, die im allgemeinen in Konzentrationen von 3 bis 4 % eingesetzt werden. Sie sind leicht auswaschbar, mit einer Reihe von Farbstoffen verträglich und im Bereich von pH 4 bis 10 weitgehend stabil. Alginate sind unverträglich mit Schwermetallsalzen, Calcium- und Aluminiumverbindungen sowie gegenüber basischen Farbstoffen. Als Biopolymer wird Alginat leicht durch Mikroorganismen abgebaut.

Ungeschützte Verdickungen halten sich in der Regel nur 1 bis 2 Tage, so daß man Konservierungsmittel, vorzugsweise Formaldehydlösungen, hinzusetzt, deren Einsatz jedoch aufgrund ihres hohen Gefahrenpotentials in höchstem Maße bedenklich ist.

Für einen Einsatz von Verdickungen im Textildruck in wärmeren Regionen, ist eine sehr gute Temperaturstabilität der Verdickungsmittel erforderlich. Bei der Verwendung von Alginaten kann es hierbei zu quantitativen Decarboxylierungen kommen. Das in den letzten Jahren immer arbeits- und kostenintensivere Verfahren zur Herstellung der aus anfallendem Seetang gewonnen Alginate, spiegelt sich zudem in hohen, deutlich gestiegenen Preisen wider, so daß nach preisgünstigen Ersatzmöglichkeiten gesucht wird.

Von den im Textildruck verwendeten Verdickungsmitteln sind ferner Xanthane, Emulsionsverdickungen, synthetische Polymerisat-Verdickungsmittel und carboxymethylierte Polysaccharide von Bedeutung, die jedoch alle eine Reihe von Nachteilen aufweisen, so daß die gewünschten Effekte nicht mit einem einzigen Verdickungsmittel allein erreicht werden können. So ist zum Beispiel der Druck mit Emulsionsverdickungen aus Preis- und Ökologiegründen stark rückläufig. Xanthane weisen neben ihren hohen Kosten ungenügende Stabilitäten gegenüber mikrobiellem Abbau auf. Polymerisatverdicker sind extrem elektrolytempfindlich, wodurch sie anfällig gegenüber hartem Wasser, anionischen Farbstoffen und Stellmittelsalzen sind.

In den letzten Jahren hat es nicht an Versuchen gefehlt, Polysaccharide, insbesondere Natriumcarboxymethylcellulose (Na-CMC), als Verdickungsmittel im Textildruck einzusetzen. Die kommerziell erhältlichen Natriumcarboxymethylcellulosen weisen in der Regel lediglich Substitutionsgrade (DS-Werte) von 0,3 bis 1,4 auf (G.I. Stelzer, E.D. Klug, in: Handbook of Water Soluble Gums and Resins, Hgb.: R.L. Davidson McGraw-Hill, New York, 1980, Seite 4-1). Aufgrund des niedrigen Substitutionsgrades führt ihr Einsatz als Verdickungsmittel zu Reaktionen mit dem Reaktivfarbstoff, so daß schlechte Farbausbeuten und Griffhärtungen resultieren. Um eine mögliche Reaktion zwischen dem Verdickungsmittel und dem Reaktivfarbstoff zu unterbinden, werden daher Spezialitäten mit Substitutionsgraden (DS) von 2,0 oder höher eingesetzt (DE-A-3 208 430, JP-A-5 9192-786).

Carboxymethylcellulosen sind in kaltem und heißem Wasser löslich, was neben der leichten Auswaschbarkeit verfahrenstechnische Vorteile bietet. Aufgrund der einfachen Viskositätseinstellungen lassen sich gute Drucke auch bei höheren Maschinengeschwindigkeiten erzielen (H.B. Bush, H.B. Trost, Hercules Chem., 60, 14 [1970]). Wäßrige Carboxymethylcelluloselösungen werden jedoch leicht durch Mikroorganismen abgebaut. Ferner ist ihre schlechte Salzstabilität, insbesondere gegenüber mehrwertigen Kationen und ihr Vermögen mit den Farbstoffen (Direktfarbstoffe) Reaktionen einzugehen, von erheblichem Nachteil. Es wurde daher versucht, durch Zusatz von Boraten während der Alkalisierung (EP-A-0 055 820), Mischveretherungen bzw. Erhöhungen des Substitutionsgrades (DE-A-3 303 153, US-A-4 426 518), ihre Stabilität gegenüber Elektrolyten und Bakterien sowie die Verträglichkeit gegenüber Farbstoffen zu verbessern.

Die so hergestellten, durch mehrstufige Fahrweise nahezu vollständig veretherten Produkte führen zu einem deutlich verbesserten Eigenschaftsprofil der Carboxymethylcellulose (CMC). Solche hochsubstituierten Produkte erfordern jedoch eine mehrfache Wiederholung des Alkalisierungs- und Veretherungsschrittes, wobei, über alle Stufen betrachtet, sehr schlechte Substitutionsausbeuten resultieren, was komplexe und kostenintensive Herstellungsverfahren notwendig macht. (K. Engelskirchen, in Houben-Weyls "Makromolekulare Stoffe", Bd. E20/III, Georg Thieme Verlag, Stuttgart, 1987, S. 2072-2076).

Aufgabe der vorliegenden Erfindung war es deshalb, Cellulosemischether als Verdickungs-, Dispergier- oder Bindemittel für die Textilindustrie bereitzustellen, die ausgezeichnete Qualitäten, d.h. sehr gute Löslichkeitseigenschaften besitzen und nicht die Nachteile der zur Zeit im Textildruck eingesetzten Verdickungsmittel aufweisen
Die nach der vorliegenden Erfindung im Textildruck einsetzbaren anionischen Cellulosemischether, bevorzugt Alkyl-Sulfoethylcellulosemischether, insbesondere Methyl-Sulfoethylcellulosemischether, weisen Substitutionsgrade bezüglich Sulfoethyl von DS = 0,01 bis 0,9 auf, besitzen einen mittleren Gesamtsubstitutionsgrad von DS >1 und können z.B. nach DE-A-3 742 104, DE-A-4 113 892 oder DE-A-3 742 106 hergestellt werden.

Die so hergestellten, nach dem weiter unten beschriebenen Meßverfahren charakterisierten, gel- und faserfreien Cellulosederivate zeichnen sich durch ausgezeichnete Lösungsqualität aus und können als Verdickungs-, Dispergier- oder Bindemittel in der Textilindustrie eingesetzt werden und zeigen gegenüber den zur Zeit in der Textilindustrie verwendeten Verdickungsmitteln folgende Vorteile:
1. Ausgezeichnete Elektrolytstabilität, insbesondere gegenüber mehrwertigen Kationen, insbesondere Calciumionen.
2. Sehr gute Säure-, Alkali- und Temperaturstabilität.
3. Sehr gute Stabilität gegenüber mikrobiellem Abbau aufgrund homogener Veretherung der Cellulose.
4. Optimale Farbstoff-Fixierung durch sehr gute Auswaschbarkeit (Griff) des Verdickungsmittels und praktisch vollständige Abgabe des Farbstoffes an das Substrat.
5. Verbesserte drucktechnische Eigenschaften, wie Egalität und Standschärfe durch gel- und faserfreie Losungsqualität.
6. Sehr gute Verträglichkeit mit Farbstoffen und Chemikalien durch hohen Gesamtsubstitutionsgrad.
7. Problemlose Produktion der Celluloseether in großem Maßstab.
8. Einfache Technologie der Herstellung von Cellulosederivaten in Pulver- oder Granulatform.
9. Gute Umweltverträglichkeit der Celluloseether.

Die erfindungsgemäß eingesetzten anionischen Cellulosemischether weisen ausgezeichnete Qualitäten auf und sind sowohl als gereinigte, wie auch ungereinigte (technische) Produkte gelkörper- und faserfrei in Wasser löslich und besitzen durchschnittliche mittlere Gesamtsubstitutionsgrade von 0,5 bis 2,5, insbesondere >1.

Die verwendeten Cellulosemischether besitzen Viskositäten von 5 bis 80 000 mPa·s, insbesondere von 100 bis 30 000 mPa·s (gemessen in 2 gew.-%iger wäßriger Lösung bei einem Schergefälle von D = 2,5 s⁻¹ bei 20°C) und besitzen Transmissionswerte von mehr als 95 %, insbesondere mehr als 96 % (gemessen an einer 2 gew.-%igen wäßrigen Lösung in einer Küvette mit einer optischen Weglänge von 10 mm mit Licht der Wellenlänge λ = 550 nm).

Die nach einem der oben aufgeführten Verfahren hergestellten anionischen Cellulosemischether werden erfindungsgemäß als Verdickungsmittel in Druckpasten im Textildruck eingesetzt.

In den nachfolgend aufgeführten Beispielen ist die Wirkung verschiedener erfindungsgemäß eingesetzter Methylsulfoethylcellulosen als Verdickungsmittel im Textildruck, einem handelsüblichen Natriumalginat (Lamitex M 5, Firma Protan/Norwegen) gegenübergestellt. Verglichen wurde Natriumalginat als 6 %ige und MSEC als 1,8-, 2,1-, 2,6- und 4,5 %ige Lösung, wobei in der Druckpaste Natriumalginat mit 3,3 und MSEC mit 1,0, 1,3, 1,6 und 2,9 % Anwendung fand. Gedruckt wurde per Labordrucker auf verschiedenen Baumwoll- und Zellwollqualitäten mit unterschiedlichen Druckbildern (Vollflächendruck, Konturendruck, Naß-in-Naßdruck-Verfahren, Nuancendruck) verschiedenen Farben und Variationen der Fixierbedingungen. Die Lösungen (Verdicker, Stamm, Druckpaste) wurden über einen längeren Zeitraum (teils bis zu 8 Wochen) hinsichtlich ihrer Stabilität, ihrer Rheologie und ihrer Farbechtheit überprüft.

Um fehlerhafte Drucke zu vermeiden, werden die erfindungsgemäß eingesetzten Methylsulfoethylcellulosen vor ihrer anwendungstechnischen Ausprüfung im Textildruck auf ihre Filtrierbarkeit überprüft Hierbei wird die Durchflußmenge pro Zeiteinheit einer unter definierten Bedingungen hergestellten MSEC-Lösung einer definierten Konzentration bestimmt Abgesaugt wird durch ein Polyethylen-Filtermaterial mit definierter Maschenweite und bei vorgegebenem Unterdruck. Als Gerät wurde eine Kotthoff-Mischsirene "Modell M 52" mit 15 Speichen und Mischkopfeinsatz, ein Temperierbad (T = 25°C, Firma Haake D 8), eine Vakuumpumpe, eine Saugapparatur aus Metall und eine Oberschalenwaage (Genauigkeit: ± 1 g) aus Metall eingesetzt Die Polyethylengaze waren vom Typ PE 74 (0,074 mm) Maschenweite) "Estal Mono".

Die zu prüfende MSEC-Probe wird mit der Kotthoff-Mischsirene bei 2.800 UpM 3 Minuten verlustfrei dispergiert Die Einsatzmengen an MSEC im lufttrockenen Zustand und an Leitungswasser von 25°C sind in der Tabelle 1 für jede Viskositätsstufe festgelegt. Nach Ablauf der Dispergierzeit wird 5 Minuten bei 1 400 UpM weitergerührt. Anschließend wird die entstandene Lösung 1 Stunde in einem Temperierbad von 25°C (± 0,1°C) gelagert.

**Tabelle 1**

| Einsatzmenge an MSEC in Abhängigkeit von der Viskositätsstufe | | |
|---|---|---|
| Nennviskosität [mPa·s] | Einsatzmenge Probe [g]/Leitungswasser [g] | |
| 2.000 | 30 | 970 |
| 5.000 | 20 | 980 |
| 10.000 | 15 | 985 |
| 20.000 | 13 | 987 |
| 30.000 | 11,5 | 988,5 |
| 40.000 | 10 | 990 |

Nach Ablauf der Temperierzeit erfolgt ein Aufrühren der Prüflösung mit der Kotthoff-Mischsirene - 1 Minute bei 1 400 UpM. Anschließend werden 500 ml (500 g) der Prüflösung in den Trichter der Saugapparatur überführt. Die angegebene Menge Prüflösung wird bei 0,67 bar Unterdruck über die Polyethylengaze abgesaugt.

Als Prüfergebnis wird die gemessene Filtrationszeit für 500 ml MSEC-Lösung durch die beschriebene Filtrationsapparatur bei 0,67 bar Unterdruck angegeben. Beträgt die Durchlaufzeit mehr als 3 Minuten, wird die Prüfung unter Angabe der Restmenge an Prüflösung im Prüfergebnis abgebrochen. Die nach dem erfindungsgemäßen Verfahren hergestellten und im Textildruck eingesetzten Methylsulfoethylcellulosen (Beispiele MSEC 1-4) besitzen aufgrund ihrer exzellenten Lösungsqualität Durchlaufzeiten von <10 s.

Tabelle 2 zeigt die charakteristischen Daten der Verdickungsmittel MSEC 1-4.

**Tabelle 2**

| Charakteristische Daten der Verdickungsmittel | | | |
|---|---|---|---|
| MSEC¹⁾ | DS-SE²⁾ | DS-Me²⁾ | Viskosität³⁾ [mPa.s] |
| 1 | 0,44 | 0,90 | 5500 |
| 2 | 0,76 | 0,88 | 900 |
| 3 | 0,50 | 0,80 | 13000 |
| 4 | 0,46 | 1,22 | 20000 |

| | | | |
|---|---|---|---|
| ¹⁾ Methylsulfoethylcellulose | | | |
| ²⁾ DS-SE= Durchschnittlicher Substitutionsgrad durch Sulfoethylgruppen DS-Me= Durchschnittlicher Substitutionsgrad durch Methylgruppen s. ebenfalls: K. Balser, M. Iseringhausen, in Ullmanns Enzyclopädie der technischen Chemie, 4. Aufl., Band 9, Verlag Chemie, Weinheim, 1983, S. 192-212 | | | |
| ³⁾ Viskosität; 2 Gew.-% wäßrige Lösungen mit einem Rotationsviskosimeter (Haake), Typ RV 100, System M500, Meßeinrichtung MV, nach DIN 53 019, bei einer Schergeschwindigkeit von D = 2,5 s⁻¹ (T = 20°C) | | | |

Die Zusammensetzung der mit MSEC 1-4 und Lamitex M5 hergestellten Stammverdickungen ist in Tabelle 3, diejenige der Druckpasten ist in Tabelle 4 aufgeführt. Aus den Tabellen läßt sich ebenfalls der Einfluß der Schergeschwindigkeiten auf die Viskosität (strukturviskoses Verhalten) der Stammverdickungen bzw. Druckpasten entnehmen.

Die für Reaktivfarbstoffe eingesetzten Druckpasten bestehen aus Verdickungsmittel, Harnstoff, Alkali und Oxidationsmittel. Als Farbstoffe werden Mischungen handelsüblicher Reaktivfarbstoffe eingesetzt: Cibacron® Gelb, Cibacron® Rot und Cibacron® Blau (Ciba-Geigy); jeweils 90 Teile der jeweiligen Stammverdickungen (A, C, E, G, I) werden mit jeweils 0,577 Teilen einer Farbstoffmischung (Zusammensetzung siehe Tabelle 4) und destilliertem Wasser zusammengegeben.

**Tabelle 4**

| Druckpasten | | | | |
|---|---|---|---|---|
| Druckpasten-Zusammensetzung | pH | Viskositäten¹⁾ [m Pa·s] bei | | |
| | | 2,5 UpM | 20 UpM | 100 UpM |
| 1. 90 Teile A + 10 Teile Cibacron Blau 3 R flüssig (40 %) | 10,8 | 6.000 | 4.000 | 3.040 |
| 2. 90 Teile B + 10 Teile Cibacron Blau 3 R flüssig (40 %) | 11.1 | 8.800 | 6.200 | 3.880 |
| 3. 90 Teile C + 10 Teile Cibacron Blau 3 R flüssig (40 %) | 11,1 | 5.200 | 3.800 | 2.540 |
| 4. 90 Teile D + 10 Teile Cibacron Blau 3 R flüssig (40 %) | 11,1 | 7.600 | 5.500 | 4.020 |
| 5. 90 Teile E + 10 Teile Cibacron Blau 3 R flüssig (40 %) | 11,1 | 4.000 | 3.300 | 2.600 |
| 6. 90 Teile F + 10 Teile Cibacron Blau 3 R flüssig (40 %) | 11,1 | 10.400 | 6.100 | 3.220 |
| 7. 90 Teile G + 10 Teile Cibacron Blau 3 R flüssig (40 %) | 11,1 | 6.400 | 3.900 | 2.200 |
| 8. 90 Teile H + 10 Teile Cibacron Blau 3 R flüssig (40 %) | 11,1 | 11.200 | 6.700 | 3.340 |
| 9. 90 Teile I + 10 Teile Cibacron Blau 3 R flüssig (40 %) | 11,1 | 7.200 | 4.300 | 2.320 |

| | | | | |
|---|---|---|---|---|
| 1) Viskosität: Brookfield RVT, Spindel 6, bei variablen Umdrehungen pro Minute (UpM) | | | | |

Tabelle 5 zeigt die Lagerstabilität der Stammverdickungen bei Raumtemperatur anhand von vikosimetrischen Messungen (Brookfield RVT, Spindel 6, 20 UpM). Die pH-Stabilität und die Viskositätsstabilitäten der Druckpasten Brookfield RVT, Spindel 6, 20 UpM) gehen aus Tabelle 6 hervor.

**Tabelle 5**

| Lagerstabilität der Stammverdickungen bei Raumtemperatur | | | | | |
|---|---|---|---|---|---|
| Stammverdickung | Viskositäten¹⁾ [mPa·s] | | | | |
| | sofort | nach 3 Tagen | nach 1 Woche | nach 2 Wochen | nach 4 Wochen |
| A | 7.000 | 4.300 | 2.700 | 1.900 | 1.100 |
| C | 5.300 | 4.100 | 3.800 | 3.200 | 2.000 |
| E | 5.000 | 4.000 | 4.000 | 3.800 | 3.100 |
| G | 4.700 | 3.600 | 3.300 | 2.900 | 2.000 |
| I | 5.300 | 4.300 | 4.300 | 3.700 | 2.200 |

| | | | | | |
|---|---|---|---|---|---|
| 1) Brookfield RVT, Spindel 6, 20 UpM | | | | | |

Mit Fertigdruckpasten aus Tabelle 4 werden unterschiedliche Substrate bedruckt. Da die Bindung Farbstoff-Cellulose und die Erzielung tiefer, brillanter und klarer Drucke durch gut vorbereitetes Material begünstigt wird, werden die verschiedenen Substrate unterschiedlich vorbehandelt Für den Druckvorgang wird eine 64-T-Schablone (Rechtecke) und eine Rakel mit dem Durchmesser 8 mm eingesetzt (Magnetstufe 6, Geschwindigkeitsstufe 3). Als Substrate werden Cotton, Schussatin (mercerisiert, gebleicht), Cotton-Renfor e (gebleicht), Cotton-Viskose-Cretonne (gesenkt, abgekocht, gebleicht, laugiert), Cotton-Viskose-Cretonne (gesenkt, abgekocht, gebleicht) verwendet. Das Textilgut wird bei ca. 90°C getrocknet Bei der Sattdampffixierung (100 bis 102°C) beträgt die Dämpfzeit 8 Minuten (Mathis-Trockner). Das Substrat Cotton-Schussatin wird darüber hinaus durch Trockenhitze (Heißluft) fixiert (1 Minute bei 200°C, Mathis-Trockner). Der Auswaschprozeß erfolgt in drei Stufen:
◇ gründliches, kaltes Spülen,
◇ Behandlung in der Nähe der Kochtemperatur (10 Minuten),
◇ kaltes Spülen.

Die Ergebnisse der unterschiedlichen Druckvorgänge sind in den Tabellen 7 bis 10 aufgeführt.

Aus den nachfolgend aufgeführten Wertetabellen ist die Überlegenheit der im Textildruck eingesetzten, erfindungsgemäß beanspruchten MSEC klar erkennbar.

Die in den Tabellen verwendeten Fachausdrücke sind dem Cellulose- bzw. Textildruckfachmann bekannt und bedürfen keiner weiteren Erklärung. Verwiesen sei in diesem Zusammenhang auf die Kapitel "Textildruck" und "Textilfärberei" in Ullmanns Encyclopädie der technischen Chemie, Bd. 22, Seite 565 ff und Seite 635 ff (Verlag Chemie, Weinheim, 1982).

**Tabelle 11**

| Examplarischer Vergleich zwischen einem herkömmlichen, im Textildruck eingesetzten Verdickungsmittel (Natrium-Alginat, Firma Protan/Norwegen) und einem anionischen Cellulosemischether (Methylsulfoethylcelluloseether [MSEC]) | | |
|---|---|---|
| | Alginat | MSEC* |
| 1. Konservierung (Formaldehyd) | unbedingt erforderlich | nicht notwendig |
| 2. Rheologie | gut | gut |
| 3. Lagerstabilität der Verdickung | schlecht, trotz Formaldehyd | hervorragend (8 Wochen) |
| 4. Lagerstabilität Stammverdickung | schlecht, trotz Formaldehyd | hervorragend (8 Wochen) |
| 5. Lagerstabilität Druckpaste | schlecht, trotz Formaldehyd | hervorragend (8 Wochen) |
| 6. Nuancenstabilität | schlecht, trotz Formaldehyd | hervorragend (8 Wochen) |
| 7. pH-Stabilität | gut | gut |
| 8. NaCl-Stabilität | gut | gut |
| 9. Calcium-Stabilität | sehr schlecht, Calgon T erforderlich | hervorragend, kein Calgon T erforderlich |
| 10. Säurebständigkeit | schlecht | gut |
| 11. Alkalibeständigkeit | gut | gut |
| 12. Scherstabilität | gut | gut |

| | | |
|---|---|---|
| *MSEC = Herstellung nach DE-A-37 42 104 DS_{SE} = 0,44, DS_{OCH3} = 0,90 | | |

**Tabelle 12**

| Vergleich der drucktechnischen Eigenschaften zwischen Natrium-Alginat (Firma Protan/Norwegen) und einem Methylsulfoethylcellulosemischether (MSEC) | | |
|---|---|---|
| Drucktechnische Eigenschaften | Alginat | MSEC* |
| 1. Baumwolle, mercerisiert | gut | gut |
| 2. Baumwolle, normal | gut | gut |
| 3. Viskose, laugiert | gut | hervorragend |
| 4. Viskose, nicht laugiert | gut | hervorragend |
| 5. Egalität (Baumwolle, Viskose) | gut | gut |
| 6. Standschärfe | gut | gut |
| 7. Griff (Auswaschbarkeit) | gut | gut |
| 8. Penetration Baumwolle | gut | gut |
| 9. Penetration Viskose | gut | gut |
| 10. Druck naß/naß (Baumwolle/Viskose) | gut | gut |
| 11. Nuance (Baumwolle, Viskose) | gut | hervorragend |
| 12. Reproduzierbarkeit | schlecht | gut |

| | | |
|---|---|---|
| * = MSEC nach DE-A-37 42 104 DS_{SE} = 0,44, DS_{OCH3} = 0,90 | | |

## Patentansprüche

1. Verwendung von anionischen Cellulosemischethern als Verdickungsmittel bzw. Rheologieverbesserer im Textildruck.

2. Verwendung gemäß Anspruch 1, dadurch gekennzeichnet, daß es sich bei dem anionischen Cellulosemischether um Alkylsulfoethylcellulosen, insbesondere Methylsulfoethylcellulose (MSEC) handelt.

3. Verwendung gemäß einem der Ansprüche 1 oder 2, dadurch gekennzeichnet, daß das Verdickungsmittel zusätzlich Stärke, modifizierte Stärke, Natriumalginat, einen Gummi natürlicher Herkunft und/oder Carboxymethylcellullose oder Mischungen davon enthält.

4. Verwendung gemäß einem der Ansprüche 1 bis 3, dadurch gekennzeichnet, daß als Textilmaterialien Mischgewebe, Naturfasern oder Celluloseregenerat verwendet werden.

5. Verwendung gemäß einem der Ansprüche 1 bis 4, dadurch gekennzeichnet, daß als Farbstoffe Oxidationsfarbstoffe, Schwefelfarbstoffe, anionische Farbstoffe, Entwicklungsfarbstoffe, Woll-Chromierungs-Farbstoffe, substantive Farbstoffe, Küperfarbstoffe, Metallkomplexfarbstoffe, Dispersionsfarbstoffe, Pigmente, insbesondere aber Reaktivfarbstoffe, eingesetzt werden.

## Claims

1. Use of anionic cellulose mixed ethers as thickeners or rheology improvers in textile printing.

2. Use according to claim 1, characterised in that the anionic cellulose mixed ethers are alkylsulphoethyl celluloses, in particular methylsulphoethyl cellulose (MSEC).

3. Use according to one of claims 1 or 2, characterised in that the thickener additionally contains starch, modified starch, sodium alginate, a gum of natural origin and/or carboxymethyl cellulose or mixtures thereof.

4. Use according to one of claims 1 to 3, characterised in that union fabric, natural fibres or regenerated cellulose are used as the textile materials.

5. Use according to one of claims 1 to 4, characterised in that oxidation dyes, sulphur dyes, anionic dyes, developed dyes, wool chrome dyes, substantive dyes, copper dyes, metallic complex dyes, dispersion dyes, pigments, but in particular reactive dyes are used as the dyes.

## Revendications

1. Utilisation d'éthers mélanges anioniques de cellulose comme épaississants ou agents améliorant la rhéologie dans l'impression sur tissus.

2. Utilisation selon la revendication 1, caractérisée en ce que l'éther mélangé anionique de cellulose est constitué par des alkylsulfoéthylcelluloses, notamment de la méthylsulfoéthylcellulose (MSEC).

3. Utilisation selon une des revendications 1 ou 2, caractérisée en ce que l'épaississant contient en outre de l'amidon, de l'amidon modifié, de l'alginate de sodium, un caoutchouc d'origine naturelle et/ou de la carboxyméthylcellulose ou leurs mélanges.

4. Utilisation selon une des revendications 1 à 3, caractérisée en ce qu'on utilise comme textiles des tissus mélanges, des fibres naturelles ou de la cellulose régénérée.

5. Utilisation selon l'une des revendications 1 à 4, caractérisée en ce qu'on utilise comme colorants des colorants d'oxydation, des colorants au soufre, des colorants anioniques, des colorants à développement, des colorants au chrome pour laine, des colorants substantifs, des colorants de cuve, des colorants complexes métallifères, des colorants dispersés, des colorants pigmentaires, mais notamment des colorants réactifs.
